# EUROPÄISCHE PATENTANMELDUNG

(11) **EP 4 703 517 A1**
(43) Veröffentlichungstag der Anmeldung: **04.03.2026**
(21) Anmeldenummer: 24197981.4
(22) Anmeldetag: 02.09.2024
(51) Int. Cl.: E01F 8/00, E04C 3/36

(54) **STÜTZELEMENT UND LÄRMSCHUTZWAND MIT DEM STÜTZELEMENT**

(71) Anmelder: Fasertech AG, 6317 Oberwil b. Zug (CH)
(72) Erfinder: ODERMATT, Walter, 6403 Küssnacht am Rigi (CH)
(74) Vertreter: Troesch Scheidegger Werner AG

(57) **Zusammenfassung**

Stützelement für die Befestigung von Wandelementen, wobei ein Ende des Stützelements im Boden in einem Fundament einsetzbar ist und ein anderes Ende des Stützelements in einer Längsrichtung des Stützelements frei vom Boden absteht, wobei das Stützelement seitliche Nuten (4, 5) für die Aufnahme von Wandelementen aufweist, wobei das Stützelement einen im Wesentlichen H-förmigen Querschnitt mit zwei aussen liegenden Gurten (1;3) und einem die Gurten (1;3) verbindenden Steg (2) aufweist, wobei das Stützelement aus glasfaserverstärktem Kunststoff mit einem Vinylesterharz als Matrix besteht, wobei zumindest ein Teil (7', 7'', 8', 8'', 8''', 8'''') der Glasfasern in Form eines Vlieses oder eine Gewebes mit einer Faserrichtung in Längsrichtung des Stützelements vorliegen, wobei sich das genannte Vlies oder Gewebe im sich vom Innern des Stegs ins Innere von zumindest eine der Gurten (1;3) erstreckt.

Weiter bezieht sich die Erfindung auf eine Lärmschutzwand mit dem Stützelement sowie einer Deckschicht aus glasfaserverstärktem Kunststoff.

Die GFK Stützen können im Bereich der Einbindung ins Fundament mit einer Beschichtung für den Verbund zwischen Stützen und Beton versehen sein.

## Beschreibung

Die vorliegende Erfindung betrifft das technische Gebiet des Bauwesens. Spezifischer betrifft die Erfindung ein Stützelement für die Befestigung von flächigen Bauelementen. Weiter betrifft die Erfindung eine Lärmschutzwand mit dem Stützelement.

Für die Befestigung von flächigen Bauelementen, wie beispielsweise Lärmschutzwände, werden herkömmlicherweise Stützelemente in Form von Pfosten eingesetzt, welche an der entsprechenden Stelle fest im Boden in einem Fundament eingebettet oder mit Ankerschrauben auf aufgesetztem Fundament eingesetzt sind. Die Pfosten werden derart beabstandet voneinander in einer Reihe angeordnet, dass zwischen den Pfosten flächige Wandelemente, z.B. Schallschutzelemente, eingebracht resp. eingesetzt werden können. Solche Wandelemente bestehen beispielsweise aus Holz, Lavabetonelement, Beton, Glas oder Aluminium usw. Häufig werden derartige Wandelemente zum Aufbaue von Lärmschutzwänden entlang von Fahrbahnen, wie beispielsweise Hochleistungsstrassen, Kantons- oder Privatstrassen oder Bahnlinien, zum Schutz von Anwohnern aufgestellt.

Einerseits sind in der Regel nur sehr beschränkte Platzverhältnisse für den Aufbau vorhanden und erfordern häufig aufwändige bauliche Massnahmen, beispielsweise entlang von Brücken oder Vorgärten von Bauten. Das Erstellen der Lärmschutzwand, insbesondere das Einbringen der Pfosten, ist häufig mit grossen Immissionen verbunden. Aus diesem Grunde sollen derartige Lärmschutzwände eine möglichst hohe Lebensdauer aufweisen und keine Unterhaltsarbeiten erfordern.

Herkömmlicherweise werden als Pfosten häufig Stahlprofile eingesetzt, welche aus gängigen Profilprogrammen stammen. Um eine genügende Korrosionsfestigkeit aufzuweisen, werden derartige Metallprofile mit einem nachträglich an den Aufbau aufzutragendem Rostschutz versehen. Hierfür wird zur Erreichung einer möglichst langen Schutzdauer direkt anschliessend an die Fertigung eine Verzinkung der Pfosten vorgenommen und anschliessend eine Mehrkomponenten Beschichtung aufgetragen. Der Nachteil besteht nun darin, dass während dem Transport und der Montage diese Schutzschicht unbemerkt beschädigt wird und damit die Lebendsauer wesentlich verkürzt wird. Insbesondere können die Beschädigungen in der Regel unmittelbar nach dem Aufbau der Lärmschutzwand nur sehr schwer oder gar nicht kontrolliert werden.

Selbst wenn eine derartige Beschädigung erkannt würde, besteht in der Regel auf der Baustelle keine Möglichkeit, den Korrosionsschutz in ursprünglicher Qualität wieder zu ergänzen oder aufzufrischen. Gerade in den mit dem Baugrund in Kontakt stehenden Bereichen der Pfosten kann es zu Kontaktkorrosionseffekten kommen, welche bereits in sehr kurzer Zeit zu massiven Beschädigungen führen können. Insbesondere beim Einsatz in unmittelbarer Nähe zu Strassen und Bahnlinien sind die Pfosten stärker dem Einfluss von Säuren und Flugrost ausgesetzt.

Ein weiterer Nachteil derartiger Stahl-Profile besteht darin, dass sie ein sehr hohes Eigengewicht aufweisen. Dies bedingt immer Maschinen für den Transport und den Einbau solcher Pfosten am Aufstellungsort.

Gerade beim Einsatz neben Bahnlinien kann es aufgrund der elektrischen Leitfähigkeit zu Sicherheitsproblemen führen, da beim Hantieren und der Montage der Pfosten die Gefahr besteht, dass diese mit den Strom führenden Fahrleitungen in Kontakt gelangen. Häufig bedingt dies, dass für die Handhabung solcher Pfosten am Einbauort die Fahrleitungen abgeschaltet werden müssen, was die Bauzeit sehr einschränkt und verteuert.

Die Anforderungen an die Belastbarkeit von Stützelementen steigen, wenn beispielsweise eine Bahnlinie mit höherer Geschwindigkeit befahren werden soll, wie dies z.B. bei TGV-Strecken oder ICE-Strecken der Fall ist.

Die Aufgabe der vorliegenden Erfindung bestand darin, ein Stützelemente für die Befestigung von Wandelementen zu finden, welches ein gutes Korrosionsverhalten aufweist und dennoch eine genügende Festigkeit aufweist, um Wandelemente üblicher Bauart zu tragen und hohen Winddrücken standzuhalten. Eine weitere Aufgabe ist darin zu sehen, dass der Pfosten möglichst geringes Gewicht aufweist, keine oder nur eine geringe elektrische Leitfähigkeit aufweist sowie optisch einem Breitflanschträger aus Stahl entspricht.

Diese Aufgaben werden erfindungsgemäss durch ein Stützelement mit den Merkmalen nach Anspruch 1 gelöst. Weitere, bevorzugte Ausführungsformen ergeben sich aus den Merkmalen der Ansprüche 2 bis 4.

Das erfindungsgemässe Stützelement ist ein Stützelement für die Befestigung von Wandelementen. Ein Ende des Stützelements ist im Boden in einem Fundament einsetzbar. Ein anderes Ende des Stützelements steht in einer Längsrichtung des Stützelements frei vom Boden ab. Das Stützelement weist seitliche Nuten für die Aufnahme von Wandelementen auf. Das Stützelement weist einen im Wesentlichen H-förmigen Querschnitt mit zwei aussen liegenden Gurten und einem die Gurten verbindenden Steg (2) auf. Das Stützelement besteht aus glasfaserverstärktem Kunststoff mit einem Vinylesterharz als Matrix. Zumindest ein Teil der Glasfasern liegt in Form eines Vlieses oder eine Gewebes mit einer Faserrichtung in Längsrichtung des Stützelements vor, wobei sich das genannte Vlies oder Gewebe im sich vom Innern des Stegs ins Innere von zumindest eine der Gurten erstreckt.

Man kann das erfindungsgemässe Stützelement also als Glasfaserverstärkte-Kunststoff-Stütze (GFK-Stütze, oder als GFK-Pfosten bezeichnen. Die spezifische Anordnung eines Glasfaservlies oder Glasfasergewebes, sodass es sich vom Steg in die Gurten erstreckt, führt zu einer besonders hohen Belastbarkeit. Eine Belastung durch Winddruck, wie von schnell vorbeifahrenden Zügen verursacht, kann der GFK-Pfosten aushalten.

Die Nachhaltigkeit mit GFK Stützen kann auch bei geringen Beschädigungen gewährleistet werden. Somit ist das erfindungsgemässe Stützelement auch unter einem ökologischen Gesichtspunkt vorteilhaft. Eine Nutzdauer von 80 Jahren kann mit derartigen GFK Stützen erwartet werden. Zusätzlich zu dem genannten Teil der Glasfasern, welcher charakteristisch für die vorliegende Erfindung ist, können weitere Glasfasern oder Glasfaseranordnungen in der Vinylestermatrix eingebettet sein und für zusätzliche Verstärkung sorgen. Die Glasfasern als Verstärkungsmaterial können beispielsweise in Form von Vliesen, Geweben, Matten und Rovings vorliegen. Das Matrixmaterial kann mit Pigmenten versehen sein, insbesondere mit UV-Licht absorbierenden Pigmenten, um eine lange Lebensdauer bei Sonnenlicht ausgesetzten Stützelementen zu erreichen.

Vorzugsweise entspricht die Höhe des Steges etwa der Breite des zweiten Gurtes, wobei der erste Gurt vorzugsweise eine grössere Breite als der zweite Gurt aufweist. Damit wird eine der Geometrie von herkömmlichen Stahlpfosten entsprechendes Profil geschaffen, welches die Befestigung von Lärmschutzelementen in herkömmlicher Weise ermöglicht. Weiter weist diese Geometrie den Vorteil auf, dass sie bei vorgegebener Höhe des Profils mit geringster Querschnittsfläche auskommt (mit Berücksichtigung der Materialeigenschaften) und damit auch das Gesamtgewicht des Pfostens tief hält.

Mit typischen Querschnittsformen (siehe Beispiele "GFK bar S" und "GFK bar B" in den folgenden Figuren) und Dimensionen, welche für den Anwendungsfall einer typischen Lärmschutzwand ausgelegt sind, können beispielsweise folgende Gewichte pro Längeneinheit erreicht werden:
GFK bar S : 13,5 Kg/m1
GFK Bar B : 20.2 Kg/m1

Damit sind der Transport und die Montage des Pfostens erheblich erleichtert. Der Einsatz von grossen Maschinen ist nicht erforderlich, Pfosten mit typischer Länge können manuell versetzt werden, was die Kosten für das Setzen der Pfosten niedrig hält.

Vorzugsweise gehen beide Flächen des Steges mit einem Radius in die Gurten über. Damit wird eine optimale Kraftübertragung von den Gurten in den Steg erreicht und eine Überlastung im Bereich der Oberfläche verhindert, was zu schädlichen Rissen führen könnte.

Typische Abmessungen eines Stützelements zum Aufbau einer Lärmschutzwand ergeben sich aus einer Gurtbreite von ca. 160 - 200 Millimetern, einer Stegbreite von 160 - 200 Millimetern und einer Materialstärke von Steg und Gurten im Bereich von 10 bis 30 Millimetern, und einer Profillänge, in Längsrichtung des Stützelements gemessen, von 2 bis 5 Metern. Eine erfindungsgemässe Stütze mit solchen Abmessungen kann von Hand gesetzt werden. Eine Stahlstütze gleicher Dimension ist so schwer, dass ein Kran verwendet werden muss.

Die GFK Stützen können im Bereich der Einbindung ins Fundament mit einer Beschichtung für den Verbund zwischen Stützen und Beton versehen sein.

In einer Ausführungsform ist die Oberfläche des Stützelements mit eine Glasfaserverstärkung verstärkt.

Vorzugsweise ist das das Verstärkungsmaterial überdeckend angeordnet und die Matrix mit Pigmenten versetzt. Damit wird erreicht, dass die Oberfläche keine Risse aufweist und damit sehr gute Korrosionseigenschaften gewährleistet werden können. Durch den Einsatz von beständigen Pigmenten kann das Erscheinungsbild des Pfostens demjenigen von herkömmlichen Stahlpfosten nachempfunden werden. Damit eignet sich der erfindungsgemäss Pfosten auch als Ersatz von bestehenden Pfosten, ohne dass damit das optische Erscheinungsbild geändert wird.

In einer Ausführungsform weisen die einspringenden Ecken an den Übergängen von Steg und Gurten zumindest in einem Längsabschnitt des Stützelements zusätzliche Glasfaserverstärkungen auf.

Mit dieser Art von Zusatzverstärkungen wird mit verhältnismässig wenigen zusätzlichen Glasfasern die Belastbarkeit des Stützelements weiter deutlich erhöht.

In einer Ausführungsform weist der erste Gurt eine nach Aussen konvexe Wölbung auf und weist der zweite Gurt im Wesentlichen einen rechteckigen Querschnitt aufweist mit einer im Bereich des Steges nach Aussen weisenden Rippe. Insbesondere kann die Rippe einen dreieckigen oder trapezförmigen Querschnitt mit nach Aussen verjüngendem Querschnitt aufweisen (Typenbezeichnung "GFK bar s").

Vorzugsweise weist die Rippe einen dreieckigen oder trapezförmigen Querschnitt mit nach Aussen verjüngendem Querschnitt auf. Damit kann vorteilhaft ein den Anforderungen genügendes Widerstandsmoment des Trägers erreicht werden, ohne dass die jeweils tragenden Fasern des Profils bei Wechselbelastungen über einen Drittel des Tragwiderstandes belastet werden. Damit wird vorteilhaft eine sehr hohe Ermüdungsfestigkeit gewährleistet.

Alternativ weisen beide Gurten eine nach Aussen konvexe Wölbung aufweisen (Typenbezeichnung "GFK bar b").

Weiter im Rahmen der Erfindung liegt eine Lärmschutzwand nach Anspruch 5.

Die erfindungsgemässe Lärmschutzwand umfasst mindestens zwei erfindungsgemässe Stützelemente. Die Lärmschutzwand umfasst weiter mindestens ein in die seitlichen Nuten der Stützelement eingesetztes Wandelement zur Schallisolation, wobei die Lärmschutzwand eine erste Wandseite aufweist, welche durchgehend eine Deckfläche (23) aus glasfaserverstärktem Kunststoff aufweist.

Ausführungsbeispiele der vorliegenden Erfindung werden nachstehend anhand von Figuren noch näher erläutert. Es zeigen
Fig. 1 einen Querschnitt durch eine Ausführungsform des Stützelements;
Fig. 2 einen Querschnitt durch einen Bereich einer Lärmschutzwand (mit Stützelement gemäss Beispiel "GFK bar B");
Fig. 3 einen Querschnitt durch einen Bereich einer Lärmschutzwand mit einer alternativen Querschnittsform des GFK-Pfostens (mit Stützelement gemäss Beispiel "GFK bar S").

In Figur 1 ist der Querschnitt durch ein erfindungsgemässes Stützelement 10 dargestellt, mit dem ersten Gurt 1, dem Steg 2 und den zweiten Gurt 3. Innerhalb des Querschnitts mit gestrichelten Linien angezeigt ist die Lage von Glasfaserverstärkungen in Form eines Vlieses oder eines Gewebes. Bei diesen Verstärkungen liegt die Faserrichtung in Längsrichtung des Stützelements. Hier dargestellt sind verschiedene Formen von Verstärkungen, welche optional miteinander kombiniert sein können. Zur besseren Sichtbarkeit der besonderen Glasfaserverstärkungen, ist hier das Matrixmaterial, welches auch weitere Glasfasern enthalten kann, weiss und ohne Schraffur eingezeichnet.

Charakteristische für die vorliegende Erfindung ist, dass ein Teil 7', 7'', 8', 8", 8‴, 8ʺʺ der

Glasfaserverstärkungen als Vlies oder Gewebe vorliegt, welches sich im sich vom Innern des Stegs ins Innere von zumindest eine der Gurten erstreckt. Die mit Bezugszeichen 7' und 7'' versehenen Glasfaservliese oder -gewebe erstrecken sich sogar von einer Gurte durch den gesamten Steg hindurch in die zweite Gurte. Bei den mit 8', 8'', 8‴, 8ʺʺ bezeichneten Vliesen oder Geweben handelt es sich um zusätzliche Glasfaserverstärkungen an einspringenden Ecken des Stützelements.

Noch weitere, optionale Glasfaserverstärkungen, sind mit 9', 9'' bezeichnet.

Der erste Gurt 1 ist im hier gezeigten Beispiel nach oben, zur Aussenseite hin, konvex gewölbt ausgeführt. Der Steg 2 ist verhältnismässig schmal in der Symmetrieachse des Profils angeordnet ausgeführt. Der zweite Gurt 3 weist einen im Wesentlichen rechteckigen Querschnitt auf. Damit wird eine im Wesentlichen H-förmige Querschnittsform gebildet, mit jeweils zwei seitlichen Nuten 4 resp. 5 mit im Wesentlichen rechteckigem Querschnitt.

In diese Nuten 4 resp. 5 können Wandelemente, beispielsweise Lärmschutzwände, eingebracht und fixiert werden. Diese Nuten 4 resp. 5 entsprechen in ihren Abmessungen denjenigen von herkömmlichen Stahlpfosten, so dass herkömmliche flächige Bauelemente eingesetzt werden können.

Die Querschnittsform des GFK-Pfostens entspricht hier dem Beispiel, welches als "GFK bar S" bezeichnet wird.

Figur 2 zeigt einen Querschnitt durch einen Teil einer Ausführungsform einer Lärmschutzwand 20, wobei hier der Querschnitt nur durch ein Stützelement 10 gezeigt ist. Details im Innern des Stützelements werden hier nicht gezeigt. Beidseitig des Stützelements werden Wandelemente 21, 22 in den Nuten 4 und 5 gehalten. Noch weiter links und rechts halten weitere Stützelemente die jeweils andere Seitenkante des Wandelements. Die hier gezeigten Wandelemente weisen eine Schicht aus Konstruktionsbeton 24 und eine Schicht aus schallabsorbierendem Vorsatzbeton 25 auf, wobei letzterer ein wellenförmiges Profil aufweist. Die Befestigung der Wandelemente am Stützelement erfolgt im hier gezeigten Beispiel mittels Klemmschrauben 27. Mittels eines Dichtbandes 26 kann eine dichte Verbindung geschaffen werden.

Eine Seite der Lärmschutzwand ist durchgängig mit einer Deckfläche 23 aus glasfaserverstärktem Kunststoff versehen. Die erste Gurte des Stützelements und die Deckfläche bilden zusammen eine elektrische sehr gut isolierende, durchgehende Oberfläche aus. Eine derartige Lärmschutzwand kann beispielweise entlang einer Bahnlinie mit elektrischen Leitungen verwendet werden. Die erfindungsgemässe Lärmschutzwand hat eine sichere Aussenseite, welche auch im Fall einer heruntergerissenen Fahrleitung, welche noch unter Hochspannung steht, zu keiner Gefährdung für Menschen oder Tiere führt, welche die Aussenseite der Lärmschutzwand berühren. Sichere Lärmschutzwände ohne Erdung sind auf diese Weise möglich.

Bei Lärmschutzwänden mit Wandelementen aus Alu-Platten, aus Lava-Beton mit Armierung, Glaselementen oder aus Holz, welches in feuchtem Zustand zu gut leitet, sind Lärmschutzwände ohne Erdung nicht denkbar. Die vorliegende Erfindung bietet auf überraschend einfache Weise eine Lösung, welche gleichzeitig eine gute Schallabsorption auf einer der Eisenbahn zugewandten Seite ermöglicht.

Die Querschnittsform des GFK-Pfostens entspricht hier dem Beispiel, welches als "GFK bar S" bezeichnet wird.

In Figur 3 wird ein Querschnitt durch eine Lärmschutzwand ähnlich wie in der Figur 2 gezeigt. Im Unterschied zu Figur 2 hat das Stützelement 10 hier die Querschnittsform des als "GFK bar B" bezeichneten Beispiels.

### Bezugszeichenliste

1 Gurte
2 Steg
3 Gurte (zweite)
4, 5 seitliche Nut
6 Rippe
7', 7'' Teil der Glasfasern
8', 8'', 8‴, 8ʺʺ zusätzliche Glasfaserverstärkungen an einspringenden Ecken des Stützelements
9', 9" weitere Glasfaserverstärkungen
10 Stützelement
20 Lärmschutzwand
21 Wandelement
22 Wandelement
23 Deckfläche
24 Konstruktionsbeton
25 Vorsatzbeton, schallabsorbierend
26 Dichtungsband
27 Klemmschraube
GFK bar S Typenbezeichnung (Querschnittsform)
GFK bar B Typenbezeichnung (Querschnittsform)

## Patentansprüche

1. Stützelement für die Befestigung von Wandelementen,
wobei ein Ende des Stützelements im Boden in einem Fundament einsetzbar ist und ein anderes Ende des Stützelements in einer Längsrichtung des Stützelements frei vom Boden absteht, wobei das Stützelement seitliche Nuten (4, 5) für die Aufnahme von Wandelementen aufweist, wobei das Stützelement einen im Wesentlichen H-förmigen Querschnitt mit zwei aussen liegenden Gurten (1;3) und einem die Gurten (1;3) verbindenden Steg (2) aufweist,
wobei das Stützelement aus glasfaserverstärktem Kunststoff mit einem Vinylesterharz als Matrix besteht,
wobei zumindest ein Teil (7', 7'', 8', 8'', 8‴, 8ʺʺ) der Glasfasern in Form eines Vlieses oder eine Gewebes mit einer Faserrichtung in Längsrichtung des Stützelements vorliegen,
wobei sich das genannte Vlies oder Gewebe im sich vom Innern des Stegs ins Innere von zumindest eine der Gurten (1;3) erstreckt.

2. Stützelement nach Anspruch 1, wobei die Oberfläche des Stützelements mit eine Glasfaserverstärkung verstärkt ist.

3. Stützelement nach einem der Ansprüche 1 oder 2, wobei die einspringenden Ecken an den Übergängen von Steg und Gurten zumindest in einem Längsabschnitt des Stützelements zusätzliche Glasfaserverstärkungen (8', 8'', '‴, 8ʺʺ) aufweisen.

4. Stützelement nach einem der Ansprüche 1 bis 4,
wobei der erste Gurt (1) eine nach Aussen konvexe Wölbung aufweist und der zweite Gurt (3) im Wesentlichen einen rechteckigen Querschnitt aufweist mit einer im Bereich des Steges (2) nach Aussen weisenden Rippe (6), insbesondere wobei die Rippe (6) einen dreieckigen oder trapezförmigen Querschnitt mit nach Aussen verjüngendem Querschnitt aufweist (GFK bar S),
oder wobei alternativ beide Gurten (1;3) einen nach Aussen konvexe Wölbung aufweisen (GFK bar b).

5. Lärmschutzwand umfassend mindestens zwei Stützelemente nach einem der Ansprüche 1 bis 4, sowie mindestens ein in die seitlichen Nuten der Stützelement eingesetztes Wandelement zur Schallisolation, wobei die Lärmschutzwand eine erste Wandseite aufweist, welche durchgehend eine Deckfläche (23) aus glasfaserverstärktem Kunststoff aufweist.
